# NOUVEAU FASCICULE DE BREVET EUROPEEN

(11) **EP 0 046 423 B2**
(45) Date de publication et mention de la décision concernant l'opposition: **19.12.1990**
(45) Mention de la délivrance du brevet: 10.10.1984
(21) Numéro de dépôt: 81401230.8
(22) Date de dépôt: 30.07.1981
(51) Int. Cl.: B21B 1/28, B21B 37/00

(54) **Procédé de laminage écrouissant à taux réglé pour bandes d'aciers doux recuites sous cloches**
Walzverfahren zum geregelten Nachwalzen von im Einsatzofen weichgeglühtem Stahlband
Method of executing the skin pass at a regulated rate in the rolling of steel strips annealed in a furnace

(30) Priorité: 18.08.1980 FR 8018054
(43) Date de publication de la demande: 24.02.1982
(73) Titulaire: SOCIETE DES FORGES DE BASSE-INDRE, F-92100 Boulogne-Sur-Seine (FR)
(72) Inventeur: Gombaud, Pierre, Orvault F-44000 Nantes (FR)
(74) Mandataire: CABINET BONNET-THIRION

(56) Documents cités:
- DE-A- 1 546 173
- DE-A- 2 362 051
- FR-A- 629 623
- FR-A- 2 097 751
- FR-A- 2 223 095
- US-A- 1 860 613
- WILLIAM L. ROBERTS: COLD ROLLING OF STEEL, 1978, Marcel Dekker Inc. New York/Basel pages 240 et 241
- Steel Products Manual, Tin Mill Products, American Iron and Steel Institute, mise à jour de Mai 1979, pages 14 et 15
- G.A. Jenkins et al: Two-stage Cold Reductionin the Production of Conventional and Higher-strength Tinplate, SHEET METAL INDUSTRIES, October 1967, S. 651-657
- M.G. Vucich and M.X. Vitellas: Emulsion control and oil recovery on the lubrication systems of double-reduction mills, Iron and Steel Engineer, December 1976, S. 29 - 38
- Dr. Walter Benedict: Rasselsteiner Band und Blech, Stahl und Walzwerke Rasselstein/Andernach AG, Neuwied, 1956, S.52
- Deutsche Normen, DIN 1624, Juli 1977, insbes. S.2 und 4
- Herstellung von kaltgewalztem Band, Teil 1, Verlag Stahleisen m.b.H. Düsseldorf, 1970, S. 270, 271
- W.Harkort: Stand des Kaltbandwalzens in den Vereinigten Staaten von Amerika, Stahl und Eisen 71 (1951), S. 176
- V. Seul und J. Billigmann: Erfahrungen beim Walzen und Nachwalzen von Breitband usw., Stahl und Eisen 75 (1955), S. 157, 158

## Description

L'invention a trait à un procédé d'écrouissage par laminage de bandes .d'acier doux destinées notamment à la fabrication d'emballages, cet écrouissage prenant sa place dans la fabrication des bandes, où des tôles en bobines provenant d'acier de nuance prévus pour coulée en continu sont amenées sensiblement à épaisseur de bande par un premier laminage à froid, recuites en sorte de faire disparaître les anisotropies structurelles engendrées par le premier laminage, puis écrouies par un second laminage en sorte d'amener le métal de bande à dureté choisie. Plus précisément, le procédé est destiné à conférer à des bandes recuites sous cloche une dureté comparable à celle de bandes recuites en continu et écrouies par laminage à sec avec un allongement inférieur à 2%.

L'invention prend sa place dans l'évolution technologique de l'élaboration des bandes d'acier destinées principalement à la fabrication d'emballages, sous forme de fer blanc et de fer noir, c'est-à-dire de bandes laminées à froid d'épaisseurs nominales allant de 0,15 à 0,49 mm, conformes à la norme ISO 1111/11 (1976). Par fer blanc on entend des bandes ou des feuilles recouvertes d'étain, et par fer noir des bandes correspondantes non étamées, soit au stade précédent l'étamage, soit destinées à la fabrication d'articles protégés par divers traitements de surface. L'invention se rapport à l'élaboration des bandes à l'état de fer noir, à un stade précédent l'étamaqe du fer blanc ou tout autre traitement de surface.

L'exposé de l'état de la technique qui va suivre se réfère dans ses grandes lignes au "Steel Products Manual, Tin Mill Products", édité par l'American lron and Steel Institute (1000 16th Street, N.W., Washington, D.C. 20036), mise à jour de Mai 1979, tout particulièrement pages 14 et 15.

L'élaboration des bandes se fait à partir de bobines de tôles d'épaisseur de l'ordre de 2 mm, qui subissent un premier laminage à froid, au cours duquel les tôles sont réduites en épaisseur avec un allongement corrélatif, pour donner des bandes dont l'épaisseur est sensiblement l'épaisseur finale de la bande de fer noir. Les bandes sont alors recuites sous atmosphère protectrice, pour faire disparaître les anisotropies structurelles engendrées par le premier laminage, où le métal a subi un allongement considérable lui conférant une structure cristalline fibreuse. Mais, à la suite du recuit, le métal est trop mou pour une mise en oeuvre par déformation. On lui fait donc subir un second laminage à faible allongement, pour l'écrouir et lui conférer la dureté requise pour les mises en forme ultérieures. Ce second laminage, écrouissant, parfait en outre le fini des bandes.

Les tôles elles-mêmes ont été élaborées par laminage à chaud de brames.

Pendant longtemps, les brames ont été obtenues à partir déacier coulé en lingotières. Le recuit des bandes après le premier laminage à froid était effectué en bobine sous cloche. Les nuances d'acier utilisé étaient telles que le second laminage, écrouissant, conférait aux bandes une dureté convenable avec un allongement d'environ 1 à 2%.

Parallèlement au développement de la coulée en continu de l'acier, qui permet une plus grande régularité de composition du métal et partant une plus grande régularité des propriétés mécaniques et structurelles des produits élaborés, tôles et bandes, et permet également des cadences de production supérieures, on a développé des techniques de recuit en continu, où la bande, après avoir subi un premier laminage, traverse un four de recuit, avant la mise en bobine à destination du second laminage écrouissant. Ce recuit en continu s'exécute beaucoup plus rapidement que le recuit classique en bobine sous chloche, et comporte notamment des phases d'échauffement et de refroidissement brèves. Il en résulte que la structure cristalline de l'acier après recuit en continu est nettement plus fine qu'après un recuit sous cloche, avec comme conséquence une dureté supérieure, qui se répercute évidemment sur la dureté de la bande après laminage écrouissant. En conséquence les nuances d'aciers de coulée continue des tôles en bobine destinées à l'élaboration de bandes de fer noir ont été modifiées par réduction de la teneur en éléments durcissants, afin d'obtenir des duretés convenables des fers noirs en bande élaborés suivant les processus de coulée continue des aciers, et de recuit en continue des bandes à la suite du premier laminage. On notera que l'utilisation de nuances plus douces d'acier présente un avantage évident pour le laminage à froid, en réduisant l'énergie nécessaire pour obtenir la réduction d'épaisseur voulue.

Cependant, l'aménagement d'une installation de laminage à froid pour t'étaboration de bandes avec incorporation d'un four de recuit continu exige des investissements très lourds, qui ne sont rentables que si le tonnage produit est suffisamment important. On a estimé que le tonnage correspondant au seuil de rentabilité se situe, en tout état de cause, au-delà de 100 000 tonnes par an. Pour des tonnages inférieurs au tonnage de seuil de rentabilité, le recuit en bobine sous cloche s'impose, et l'on se trouve devant le dilemme suivant: ou bien rononcer aux avantages de régularité du métal, et de facilité de laminage à froid procurés par les tôles provenant d'aciers de coulée continue, et utiliser des tôles provenant d'aciers coulés en lingotière, de dureté supérieure ou bien élaborer des bandes de fer noir de dureté inférieure à la dureté des bandes recuites en continu, requise usuellement pour la mise en forme ultérieure. Dans les deux cas, la compétitivé commerciale des bandes qui ont subi un recuit sous cloche est compromise.

L'invention a pour objectif principal un procédé d'écrouissage de bandes provenant d'acier de nuance prévue pour coulée en continu, et recuites sous cloche, qui leur confère une dureté comparable à celle de bandes correspondantes recuites en continu.

L'invention a également pour objectif un procédé d'écrouissage de bandes qui soit applicable à des trains de laminoirs classiques sans transformations importantes.

A ces effets, l'invention propose un procédé de laminage écroissant pour la fabrication de bandes d'acier doux destinées notamment à la fabrication d'emballages, où des tôles en bobine sont amenées sensiblement à épaisseur de bande par un premier laminge à froid, recuites en sorte de faire disparaître les anisotropies struccturelles engendrées par le premier laminage, pous écrouies par un second laminage à faible allongement en sorte d'amener le matériel de bande à dureté choisie, ce second laminage étant conduit avec une lubrification par projection d'une émulsion d'huile dans l'eau sur la bande à l'entrée dans le laminoir, caractérisé en ce qu'il est destiné à conférer à des bandes, provenant d'acier de coulée continue, et recuites sous cloche, une dureté comparable à celle de bandes recuites en continu écrouies par laminage à sec avec un allongement inférieur à 2%, procédé dans lequel on conduit les bandes d'acier, qui étaient de qualité normalement prévue pour être recuites en continu, et néanmoins ont été recuites sous cloche, sur deux cages successives en sorte que l'allongement résultant soit égalé à une valeur choisie entre 4 et 20% et obtenu pour 85-95% dans la première cage, à l'entrée de laquelle la bande est lubrifiée, on lave la bande à l'eau à une température supérieure à lambiante entre les cages, et l'on sèche la bande par soufflage d'air en sortie de deuxième cage.

Il est connu de lubrifier les tôles à l'entrée de cages de laminage à froid, pour faciliter la réduction d'épaisseur de la tôle dans la cage. On utilise généralement des émulsions d'huiles, dites organiques en terme de métier, qui sont des triglycérides, d'origine végétale ou animale. Dans l'élaboration de bandes dites à double réduction, qui subissent après le recuit suivant le premier laminage, une seconde réduction d'épaisseur accompagnée d'un allongement de plus de 30%, on met en oeuvre également une lubrification des bandes à l'entrée des cages de seconde réduction, en utilisant soit des émulsions d'huiles organiques, soit souvent des émulsions d'huiles minérales ou synthétiques, traitées pour donner aisément des émulsions stables. On précise que les bandes à double réduction présentent des taux d'écrouissage élevés et sont réservées à des usages spéciaux, différents des usages des bandes de fer noir (à simple réduction).

On sait traiter des bandes en laminage écrouissant, avec lubrification analogue à celle pratiquée en double réduction.

Le but visé est essentiellement une amélioration de la finition des bandes, par réduction de l'adhérence de dépôts résiduels après recuit afin d'éviter l'incrustation superficielle des résidus sur la bande, et par réduction de l'encrassage des cylindres de laminoir. Corrélativement on a remarqué que la lubrification augmentait l'allongement de la bande lors de l'écrouissage, notamment aux grandes vitesses de défilement, tandis que la dureté de la bande écrouie diminuait quelque peu à allongement égal. Pour ne pas s'écarter des propriétés mécaniques conférées aux bandes écrouies à sec en processus usuel avec des allongements inférieurs à 2%, on admet que les allongements en écrouissage humide ne doivent pas dépasser 3%. L'opinion des gens du métier est que cet écrouissage humide ne présente d'intérêt que pour nettoyer les cylindres encrassés.

Or la demanderesse a constaté qu'il était possible de régler le taux d'écrouissage des bandes après un recuit sous cloche, en réglant corrélativement le taux d'allongement au passage dans les cages d'écrouissage, la dureté finale de la bande croissant avec le taux d'allongement, et cette dureté finale pouvant être ajustée de façon reproductible avec une bonne précision à condition que le taux d'allongement soit contrôlé étroitement à l'intérieur d'une gamme de 4 à 20%. Une étude minutieuse des paramètres gouvernant la constance du taux d'allongement a fait ressortir que la lubrification à l'entrée de la première cage, où doit se réaliser en majeure partie l'allongement, joint au lavage entre les deux cages en sorte que la bande soit très peu lubrifiée à l'entré dans la seconde cage, était essentiel pour le contrôle de l'allongement. Par ailleurs, la bande finie doit être enroulée à sec pour éviter l'oxydation, et le séchage résulte de l'utilisation d'eau chauffée pour le lavage, en vue de son évaporation ultérieure rapide, et du soufflage en sortie de deuxième cage pour réduire au minimum la quantité d'eau à évaporer.

De préférence, la rugosité des cylindres de première cage est comprise entre 3,5 et 1 micromètres Ra, tandis que celle des cylindres de deuxième cage est comprise entre 0,75 et 0,4 micromètre Ra. Ces rugosités, qui correspondent à un en majeure partie obtenu dans la première cage, avec un contrôle efficace de l'allongement total état de surface relativement rugueux pour la première cage, et un état finement rectifié pour la seconde cage, se sont avérées utiles pour que l'allongement soit en majeure partie obtenu dans la première cage, avec un contrôle efficace de l'allongement total.

Il est à remarquer que des allongements de 4 à 20% correspondent à des réductions d'épaisseur respectivement de 3,8 à 16,7% c'est-à-dire des variations d'épaisseur, pour une bande de 0,2 mm d'épaisseur respectivement de 7,6 à 33,4 micromètres. Le contrôle à 1 % près de l'allongement, s'il devait être effectué sur l'épaisseur de la bande, imposerait un contrôle d'épaisseur à 2 micromètres près. Il est clair que le seul contrôle d'épaisseur, tel qu'il est pratiqué pour la réduction d'épaisseur, serait inopérant pour régler la durté de la bande en sortie d'écrouissage dans la game requise. Par ailleurs, l'écrouissage classique avec des allongements inférieurs à 2% se situe dans une zone où la dureté finale dépend peu de l'allongement, qui ne nécessite donc pas un contrôle serré.

De préférence, l'émulsion d'huile dans l'eau utilisée pour la lubrification est à une teneur comprise entre 1 et 10% d'huile.

De préférence également l'eau de lavage entre les cages est à 50°C environ, ce qui correspond à un bon compromis entre les exigences de vitesse d'évaporation, et l'absence de zones prématurément séchées.

Par ailleurs, l'eau de lavage contiendra de préférence environ 0,2% en poids de nitrite de sodium, pour passiver la surface de la bande et éviter une oxydation ultérieure.

Les avantages de l'invention ressortiront d'ailleurs de la description qui va suivre, à titre d'exemple, en référence aux dessins annexés dans lesquels:
la figure 1 est un schéma de laminoir à deux cages, aménagé pour la mise en oeuvre du procédé suivant l'invention;
la figure 2 est un diagramme de dureté finale en fonction de l'allongement.

Comme on le voit figure 1, le laminoir comporte deux cages successives 11 et 12, première et seconde cage dans le sens du défilement de la bande 10 indiqué par la flèche 10a. Ces cages comportent respectivement des cylindres supérieurs 11a et 12a et des cylindres inférieurs 11b et 12b. La bande 10 àécrouir est débitée à partir d'une bobine 1, qui a été préalablement recuite en atmosphère protectrice sous une cloche classique. La bande 10 passe sur une paire de rouleaux tendeurs 2, freinés pour mettre la bande sous tension. Au soirtir des rouleaux tendeurs 2, la bande s'engage entre les cylindres 11a a et 11b b de la première cage 11, puis entr les cylindres 12a et 12b de la cage 12, avant de passer entre une paire de rouleaux tendeurs 4, pous de s'enrouler sur une bobine réceptrice 5. Comme il est classique, les couples exercés sur les axes des rouleaux tendeurs 2 et 4 sont ajustés par asservissement pour donner à la bande une tension réglée, et les vitesses et couples d'entraînement des cylindres de cages 11 et 12 sont ajustables en coopération avec le serrage des cages pour régler les allongements.

Pour mettre en oeuvre le procédé suivant l'invention, les cylindres 11a et 11b sont de préférence rectifiés avec une rugosité de 3 micromètres Ra, tandis que les cylindres 12a et 12b sont rectifiés polis avec une rugosité de 0,6 micromètre Ra. On rappelle que la rugosité Ra est la moyenne quadratique des écarts de la surface réelle à la surface théorique. Par ailleurs, on a équipé le laminoir de rampes de pulvérisation 6 à l'entrée de la cage 11, et 7 au voisinage de la sortie de cette cage 11, et de rampes de soufflage 8 au sortir de la cage 12. Les rampes 6 sont alimentées sous une pression réglable de 2 à 5 bars, par de l'eau additionnée de 5% environ d'huile, en l'espèce une huile synthétique vendue sous la dénomination FCF 106 par la Société CRODA. Le débit des rampes est réglé par la pression d'alimentation, pour apporter en ordre de grandeur, 250 g d'huile pour 1000 m² de surface exposée de bande (c'est-à-dire en comptant les deux côtés).

Les rampes 7 sont alimentées en eau à la température de 50°C environ, à raison d'environ 0,2 à 0,4 m³ d'eua pour 1000 _{M}² de surface exosée de bande. L'eau est additionnée de 5 kg de nitrite de sodium par mètre cube. Bien entendu, l'eau qui s'écoule de la bande après lavage est reprise et traitée pour être recyclée.

Le soufflage par les rampes 8 est exécuté à l'air comprimé, et réglé pour qu'au-delà la bande soit humide, mais non mouillée. Le film déeua qui reste en surface au-delà des rampes de soufflage 8 s'évapore progressivement pour disparaître avant l'enroulement sur la bobine réceptrice 5.

La traction sur la bande 10 entre les rouleaux tendeurs 2 et 4, les vitesses périphériques des cylindres de cage 11 et 12, et le serrage des cages sont réglés, selon les règles de l'art, pour que l'allongement ait une valeur choisie, et que 90% environ de cet allongement se produise dans la première cage 11. La cage 12 a essentiellement pour rôle de planer et améliorer le fini de la bande 10, de régulariser la traction sur la bande (entre 20 et 40 kN normalement) du côté de la cage 11, et accessoirement essorer la bande.

Il va sans dire que les valeurs de paramètres indiquées ci-dessus sont des valeurs moyennes, déterminées par la Demanderesse au cours de nombreux essais. Mais le paramètre le plus important, auquel les autres paramètres sont subordonnés, est l'allongement conféré à la bande, en fonction de l'état de la bande après le recuit sous cloche et de la dureté finale souhaitée.

On présente ci-après des résultats d'essai d'ecrouissage destinés à préciser la raltion entre allongement et dureté finale, pour deux aciers coulés en continu; A et B, dont les compositions sont données dans le tableau suivant (teneurs en constituants en p.p.m.).

La figure 2 indique la dureté, exprimée en Rockwell HR 30T des bandes écrouies, en fonction de l'allongement conféré. On voit que la relation entre dureté et allongement est sensiblement linéaire entre 4 et 20% d'allongement. La bande de nuance A passe de 61 Rockwell HR 30T pour 4% d'allongement à 69 HR 30T pour 20% d'allongement, et la bande de nuance B passe de 64 à 71 HR 30T pour ces allongements limites.

En conséquence, pour un fer noir de dureté spécifié de 65±4HR 30T, en écrouira la bande nuance A avec un allongement d'environ 13%, et la bande de nuance B avec un allongement d'environ 7%.

Il est par ailleurs clair que l'établissement de diagrammes d'étalonnage d'écrouissage, en fonction des nuances d'acier utilisées et des conditions de recuit sous cloche relève d'essais de routine.

On précisera toutefois que les essais ont confirmé que la rugosité des cylindres de première cage devait être d'autant plus élevée que l'allongement choisi est faible, une rugosité Ra de 3,5 micromètres convenant à des allongements de 4%, tandis que pour des allongements de 20%, une rugosité de 1 micromètre Ra convenait bien.

On notera que, parallèlement à la fugosité des cylindres de première cage, le pouvoir lubrifiant de l'émulsion d'huile a un effet sur l'allongement. Il est indiqué d'utiliser une huile à pouvoir lubrifiant intrinsèque plutôt réduit, mais à teneur relativement élevée dans l'émulsion, ce qui rend plus aisé le contrôle de la teneur en huile de l'émulsion et partant la régularité du pouvoir lubrifiant de l'émulsion.

Les essais et contrôles sur productions pilotes de bandes écrouies à taux réglé ont fait apparaître que le laminage écrouissant de l'invention, non seulement permettait de régler la dureté superficielle des aciers de coulée continue (aciers calmés) recuits sous cloche, mais également leur conférait des propriétes intéressantes dans la zone de transition entre la zone de déformation élastique et celle de déformation plastique, les aciers recuits sous cloche et écrouis suivant le procédé de l'invention ayant un comportement plus proche de celui des aciers recuits en continu et écrouis par le processus classique que de celui des aciers recuits sous cloche et écrouis à faible allongement.

En effet, si l'on trace les diagrammes de contraintes/allongement relatifs à des aciers coulés en continu choisis dans des nuances telles que les duretés superficielles finales soient pratiquement identiques après des processus de recuit en continu ou sous cloche, et d'écrouissage classique ou suivant l'invention, celui- ci appliqué bien entendu à un acier recuit sous chloche, on constate que les diagrammes coïncident sensiblement dans les zones à comportement franchement élastique et franchement plastique, tandis que les diagrammes s'écartent nettement dans la zone de transition. Le raccordement de transition présente de grands rayons de courbure pour les aciers recuits sous chloche et écrouis classiquement, un palier ou un coude à très faible rayon de courbure pour les aciers recuits en continu et écrouis classiquement, et un coude à rayon de courbure faible pour les aciers recuits sous chloche et écrouis selon le processus de l'invention. Au point conventionnel de limite élastique, correspondant à une déformation plastique de 0,2%, on enregistre une différence de contrainte de l'ordre de 50 N/m M2 entre les processus classiques, tandis que les aciers écrouis selon l'invention présentent, par rapport aux aciers recuits en continu, une différence de contrainte inférieure à 10 N/mm^{2.}

L'avantage du diagramme à faible rayon de transition est que, au course des processus d'usinage des bandes écrouies, les contraintes accidentelles ou inéluctables ne donnent lieu à des déformations irréversibles que si ces contraintes dépassent le domaine de comportement élastique, de sorte que les déformations incontrôlées sont d'autant plus réduites que la zone de transition est étroite et le rayon de courbure du diagramme faible.

Bien entendu, l'invention n'est pas limitée aux exemples décrits. On conçoit notamment que l'écrouissage peut être pratiqué sur un laminoir comportant plus de deux cages, en n'utilisant que deux cages opérantes. Par ailleurs, on pourrait mettre en oeuvre le procédé avec deux laminoirs à une cage, en respectant les conditions opératoires propres à chaque suivant les enseignements présentés ci-dessus, encore que l'utilisation d'un laminoir à au moins deux cages soit préférée.

## Revendications

1. Procédé de laminage écrouissant pour la fabrication de bandes d'acier doux destinées notamment à la fabrication d'emballages, où des tôles en bobine sont amenées sensiblement à épaisseur de bande par un premier laminage à froid, recuites en sorte de faire disparaître les anisotropies structurelles engendrées par le premier laminage, puis écrouies par un second laminage à faible allongement en sorte d'amener le matériel de bande à dureté choisie, ce second laminage étant conduit avec une lubrification par projection (7) d'une émulsion d'huile dans l'eau sur la bande à l'entrée dans le laminoir, caractérisé en ce qu'il est destiné à conférer à des bandes, provenant d'acier de coulée continue, et recuites sous cloche, une dureté comparable à celle de bandes recruites en continu et écrouies par laminage à sec avec un allongement inférieur à 2%, procédé dans lequel on conduit les bandes d'acier, qui étaient de qualité normalement prévue pour être recuites en continu, et néanmoins ont été recuites sous cloche, sur deux cages (11, 12) successives en sorte que l'allongement résultant soit réglé à une valeur choisie entre 4 et 20% et obtenu pour 85-95% dans la première cage (11), à l'entrée de laquelle la bande est lubrifiée, on lave la bande à l'eau (7) à une température supérieure à l'ambiante entre les cages (11, 12) et l'on sèche la bande par soufflage d'air (8) en sortie de deuxième cage (12).

2. Procédé suivant la revendication 1, caractérisé en ce que la rugosité des cylindres de première cage est comprise entre 3,5 et 1 micromètre Ra, tandis que celle des cylindres de deuxième cage est comprise entre 0,75 et 0,4 micromètre Ra.

3. Procédé suivant la revendication 1, caractérisé en ce que l'émulsion est à 1-10% d'huile dans l'eau.

4. Procédé suivant la revendication 1, caractérisé en ce que l'eau de lavage est à 50°C environ.

5. Procédé suivant la revendication 1, caractérisé en ce que l'eau de lavage contient environ 0,2% en poids de nitrite de sodium.

## Patentansprüche

1. Verfahren zum geregelten Nachwalzen für die Herstellung von Bändern aus Weichgegeglühtem Stahl, insb. für die Fertigung von Verpackungen, bei dem die als Wickel vorliegenden Bleche in einem ersten Kaltwalzvorgang merklich genau auf die Banddicke gebracht und so geglüht werden, daß die durch den ersten Walzvorgang entstandenen strukturellen Anisotropien verschwinden, worauf die Bleche einem zweiten Kaltwalzvorgang bei geringer Längung so unterworfen werden, daß das Bandmaterial eine ausgewählte Härte annimmt, wobei der zweite Walzvorgang unter Schmierung durch Aufspritzen (7) einer Emulsion aus Öl in Wasser auf das Band bei dessen Eintritt in die Walzvorrichtung ausgeführt wird, dadurch gekennzeichnet, daß es dazu bestimmt ist, um aus kontinuierlich gegossenem Stahl hergestellten und unter der Glocke geglühten Bändern eine Härte zu verleihen, die vergleichbar ist mit der von Bändern, die kontinuierlich geglüht und durch eine Trockenwalzung mit einer Längung unter 2% kalt verformt worden sind, und bei dem man die Stahlbänder, die eine normale Qualität für eine kontinuierliche Glühung aufweisen, aber tatsächlich unter der Glocke geglüht worden sind, über zwei aufeinanderfolgende Walzgerüste (11, 12) in der Weise leitet, daß die sich ergebende Länge auf einen Wert geregelt wird, der zwischen 4 und 20% gewählt wird, von dem ein Anteil von 85 bis 95% in dem ersten Walzgerüst (11) erhalten wird, wobei das Band bei Eintritt in dieses Walzgerüst geschmiert wird, daß man das Band zwischen den Walzgerüsten (11, 12) mit Wasser (7) bei einer Temperatur oberhalb der Umgebungstemperatur wäscht und das Band beim Austritt aus dem zweiten Walzgerüst (12) durch Beblasen mit Luft (8) trocknet.

2. Verfahren nach Anspruch 1, dadurch gekennzeichnet, daß die Rauhigkeit der Walzen des ersten Walzgerüstes zwischen 3,5 und 1 Mikrometer Ra liegt, während die der Walzen des zweitenh Walzgerüstes zwischen 0,75 und 0,4 Mikrometer Ra liegt.

3. Verfahren nach Anspruch 1, dadurch gekennzeichnet, daß die Emulsion aus 1 bis 19% Öl in Wasser besteht.

4. Verfahren nach Anspruch 1, dadurch gekennzeichnet, daß das Waschwasser eine Temperatur von etwa 50°C aufweist.

5. Verfahren nach Anspruch 1, dadurch gekennzeichnet, daß das Waschwasser etwa 0,2 Gew.-% Natriumnitrit enthält.

## Claims

1. A temper rolling process for producing mild steel strips intended in particular for the manufacture of packagings, in which coiled metal sheets are brought substantially to the strip thickness by a first cold rolling, annealed to eliminate structural anisotropies generated by the first rolling, and then tempering by a second rolling with only slight elongation so as to bring the strip metal to a selected hardness, this second rolling being performed with lubrication by spraying (7) an emulsion of oil in water on the strip at the inlet in the rolling mill, characterized in that it is adapted to confer on strips derived from continuously cast and box-annealed steel, a hardness comparable to that of strips which have been subjected to continuous annealing and tempered by dry rolling with an elongation less than 2%, the process being one in which steel strips, which were of a quality normally provided for continuous annealing, but nevertheless have been box-annealed, are conveyed to two successive stands (11, 12) so that the resulting elongation is regulated to a selected value between 4 and 20%,85-90% of which is produced in the first stand (11) at the entrance to which the strip is lubricated, the strip is washed with water (7) at a greater than ambient temperature between the stands (11, 12), and the strip is dried by air-blasting (8) at the exit from the second stand (12).

2. A process according to Claim 1, characterized in that the roughness of the rolls in the first stand is between 3.5 and 1 micrometres Ra, whilst that of the cylinders of the second roll stand is between 0.75 and 0.4 micrometres Ra.

3. A process according to Claim 1, characterized in that the emulsion is 1-10% oil in water.

4. A process according to Claim 1, characterized in that the water used for washing is at approximately 50°C.

5. A process according to Claim 1, characterized in that the washing water contains approximately 0.2% by weight of sodium nitrite.
